# EUROPÄISCHE PATENTSCHRIFT

(11) **EP 0 199 897 B1**
(45) Veröffentlichungstag und Bekanntmachung des Hinweises auf die Patenterteilung: **05.04.1989**
(21) Anmeldenummer: 86101157.5
(22) Anmeldetag: 29.01.1986
(51) Int. Cl.: A62D 1/00

(54) **Verwendung eines wässrigen, gequollene Makromoleküle enthaltenden Systems als Löschwasser**
Use of an aqueous system containing swollen macromolecules as fire-extinguishing water
Application d'un système aqueux contenant des macromolécules gonflées comme eau d'extinction

(30) Priorität: 03.05.1985 DE 3515865
(43) Veröffentlichungstag der Anmeldung: 05.11.1986
(73) Patentinhaber: von Blücher, Hubert, D-40237 Düsseldorf (DE); von Blücher, Hasso, D-40549 Düsseldorf (DE); de Ruiter, Ernest, Dr., D-51381 Leverkusen (DE)
(72) Erfinder: von Blücher, Hubert, D-40237 Düsseldorf (DE); von Blücher, Hasso, D-40549 Düsseldorf (DE); de Ruiter, Ernest, Dr., D-51381 Leverkusen (DE)
(74) Vertreter: Eggert, Hans-Gunther, Dr.

(56) Entgegenhaltungen:
- DE-A- 3 114 630
- US-A- 3 229 769
- US-A- 3 354 084
- US-A- 3 404 089
- US-A- 3 976 580

## Beschreibung

Zur Brandbekämpfung wird überwiegend Löschwasser in der Form eingesetzt, wie es dem Leitungsnetz oder wie es - beispielsweise bei Waldbränden - natürlichen Gewässern zu entnehmen ist. Die Wirkungsweise des Löschwassers besteht zum einen darin, daß es beim Zusammentreffen mit brennenden Objekten aufgrund seiner hohen Wärmekapazität und Verdampfungswärme eine sehr effektvolle Kühlung erzielt, so daß gegebenenfalls die Verbrennungstemperatur bzw. die Entzündungstemperatur der Objekte unterschritten wird, wodurch ein neues Entflammen ausgeschlossen wird. Zum anderen besteht seine Wirkung darin, daß es beim Auftreffen auf heiße Objekte verdampft und der entstehende Wasserdampf die zur Verbrennung erforderliche Luft verdrängt und damit die Flammen zunächst unmittelbar zum Verlöschen bringt.

Wesentlicher Nachteil bei der Verwendung von Wasser in der üblichen Form ist es, daß ein großer Anteil des Wassers häufig ungenutzt in nicht brennende Teile abfließt oder in den Boden versickert. Dies ist besonders bei Waldbränden von Nachteil, wenn ein erheblicher Anteil des häufig unter großem Aufwand antransportierten Wassers völlig ungenutzt bleibt. Gerade die Brandbekämpfung in Bodennähe ist jedoch ein wichtiger Bestandteil der Waldbrandbekämpfung, da sich nach einer typischen Form des Waldbrandes das Feuer im trockenen Unterholz (Gras, Laub oder Heidekraut) weiterfrißt und einzelne Kronenbrände verursacht, die sich dann unaufhaltsam vereinen. Bisher gelang es dabei nicht, das herbeigeschaffte Wasser optimal zu nutzen, insbesondere, da Waldbränden häufig eine längere Trockenzeit vorausgeht und der Boden dementsprechend für Wasser besonders aufnahmefähig ist.

Das grundsätzlich gleiche Problem besteht jedoch auch bei Bränden anderer Art, wie z. B. bei einem Dachstuhlbrand in einem Gebäude, in welchem das Dach nicht durch einen feuerfesten Boden von den Untergeschossen abgetrennt ist. Hier ist es üblicherweise so, daß das Wasser durch Böden, Durchbrüche, Treppen usw. in die darunter liegenden Geschosse des Gebäudes gelangt und dadurch für die Löscharbeiten verloren geht. Währenddessen besteht im brennenden Geschoss aufgrund des Wassermangels die Gefahr des Feuerdurchbruchs nach unten. Das abfließende Wasser andererseits richtet häufig erhebliche Folgeschäden an, so daß eine Steigerung der eingesetzten Löschwassermenge ebenfalls nicht unproblematisch ist.

Zur Vermeidung der aufgeführten Nachteile beschreibt die DE-OS 31 14 630 die Verwendung von Gelen als Wasserbarriere auf Oberflächen von brandbedrohten Gebäudeteilen, z. B. Flachdächern, sowie zum Schutz ganzer Landstriche vor Flächenbränden. Durch diese Maßnahme soll ein unerwünschter Verlust von Löschwasser infolge Abfließens und Versickerns vermieden werden. Es handelt sich hierbei jedoch um echte Gele mit einer sehr hohen Viskosität, die als dicke Schicht das zu schützende Gut bedecken. Da solche Gele nicht in das brandgefährdete Gut eindringen, haben sie eine schlechte Löschwirkung. Ihre hohe Viskosität macht den Einsatz besonderer Geräte für ihre Anwendung erforderlich.

Das gleiche gilt für durch ionisierende Strahlung vernetzte Polykaliumacrylate, die nach der US-A 3 229 769 als Brandschutzanstrich zum Schutz entzündlicher Gegenstände beschrieben werden. Diese hochviskosen Lösungen sind nicht zur direkten Brandbekämpfung vorgesehen und wären dafür aus den genannten Gründen auch nicht geeignet.

Auch die US-A-3 354 084 beschreibt zur Waldbrandbekämpfung die Verwendung eines Gels aus einem in Wasser quellbaren Acrylpolymeren, insbesondere leicht vernetzten Acrylamidcopolymeren, zusammen mit fein verteilten Titandioxidteilchen um die Viskosität noch zu erhöhen und einen Lichtschutz zu erreichen.

Um den Nachteil der hohen Viskosität der beschriebenen Gele zu beheben, empfiehlt die US-A-3 404 089, das Gel erst unmittelbar vor der Brandbekämpfung durch Reaktion einer niedrigviskosen Polyacrylsäure-Dispersion mit wässrigen Lösungen von Alkali- oder Ammoniumsalzen zu erzeugen. Auch hier besteht aber wieder der Nachteil, daß zur Brandbekämpfung letztlich ein echtes Gel mit sehr hoher Viskosität eingesetzt wird, das nicht in das zu schützende Gut eindringt und eine schlechte Löschwirkung hat.

Daß Brandschutzmaßnahmen mit wässrigen Gelen keine Verbreitung finden, erklärt sich einmal aus der bescheidenen Wirksamkeit der vorgeschlagenen Verfahren, sowie daraus, daß besondere Vorrichtungen für die Brandbekämpfungsmaßnahmen erforderlich sind und es darüber hinaus zu Korrosionsschäden und Umweltbelastungen kommt.

Der vorliegenden Erfindung liegt daher die Aufgabe zugrunde, ein Brandbekämpfungsmittel bereitzustellen mit der Zielsetzung, die bei der Brandbekämpfung entstehenden Wasserschäden zu reduzieren, die Umweltbelastung zu vermindern, einen Einsatz mit allgemein gebräuchlicher Ausrüstung zu ermöglichen und Korrosionsschäden zu vermeiden.

Diese Aufgabe wird erfindungsgemäß durch ein Löschwasser in Form einer Dispersion mit den Merkmalen der Ansprüche aus einer wässrigen Phase und einer Phase aus durch Hydratation gequollenen Gelteilchen gelöst.

Wasserunlösliche, in Wasser stark quellende Polymere sind beispielsweise in den amerikanischen Patentschriften 4017653 und 4018951 beschrieben. In der Fachwelt werden diese Stoffe auch als Hochsaugaktiv-Polymere oder sog. Superabsorber bezeichnet. Dies gilt insbesondere für die Copolymeren von Acryl- oder Methacrylsäure mit Acrylamid, Methacrylamid und Acrylnitril, wie sie in der DE-PS 2706135 beschrieben sind.

Als Vernetzungsmittel sind alle olefinisch mindestens bifunktionellen Monomeren geeignet, wie z. B. Methylenbis-acrylamid, Divinylbenzol, Trisallylcyanurat, Trisallylphosphat usw. Die Herstellung der geeigneten vernetzten Polymeren durch radikalische oder Redox-Poiymerisation ist bekannt.

Die erfindungsgemäß zu verwendende Dispersion wird durch Zugabe von Kalium- oder Natriumsalzen des trockenen, leicht vernetzten Copolymeren auf Basis Natriumacrylat und/oder Acrylsäure einer Teilchengröße von 0,02 bis 0,5 mm in die entsprechende Wassermenge unter Rühren oder Umpumpen hergestellt.

Zur Beschleunigung des Quellvorgangs können dem ungequollenen Copolymeren gegebenenfalls feinteilige aktive Kieselsäure und/oder Silikate zugesetzt werden. Bei den gegebenenfalls zugesetzten aktiven Kieselsäuren handelt es sich um Produkte, die insbesondere als Füllstoffe oder Absorber bekannt sind, wie die Kieselsäurexerogele mit BET-Oberflächen über_{'}30 m²/g, in der Regel mehreren 100 m²/g oder die durch flammenhydrolytische Spaltung von Siliciumtetrachlorid gewonnenen aktiven Kieselsäuren mit BET-Oberflächen von 50 bis 450 m²/g (Aerosil). Anstelle der aktiven Kieselsäuren sind auch aus Wasserglas und den entsprechenden Metallsalzen und eventuell Mineralsäuren gefällte aktive Silikate, insbesondere des Calciums, Magnesiums oder Aluminiums mit BET-Oberflächen über 30 m²/g in Form ihrer Xerogele für die Zwecke der Erfindung in Kombination mit den hochsaugaktiven Polymeren verwendbar.

Die wässrige Dispersion enthält die Gelteilchen in solchen Konzentrationen, daß noch genügend freies Wasser vorliegt, um einerseits eine hervorragende Löschwirkung bei minimalen Wasserschäden zu erzielen und andererseits eine Verwendbarkeit mit einem sehr guten Benetzungsvermögen, wie bei reinem Wasser, zu ermöglichen. In dem erfindungsgemäßen wässrigen System liegen 50 bis 80 Gew.%, vorzugsweise 60 bis 70 Gew.%, des gesamten Wassers in den Gelteilchen vor.

Die Gelteilchen entstehen aus den hochsaugaktiven Copolymeren, deren Struktur so beschaffen ist, daß sie schnell das 100- bis 200-fache ihres Gewichts an Wasser aufnehmen, sich jedoch nicht in Wasser lösen. Wird den solchermaßen gequollenen Gelteilchen ein Wasserüberschuss zugegeben, so verbleibt das überschüssige Wasser als reine Wasserphase, die als Vehikulum für die Gelteilchen wirkt und weitgehend ihre Viskosität beibehält, während die Gelteilchen als einzelne diskrete Makromoleküle aufzufassen sind. Die erfindungsgemäßen Quellkörper auf Basis von Polyacrylsäure (in Form des Natrium- oder Kaliumsalzes) entsprechen den Anforderungen der Erfindung optimal und verursachen keinerlei Umweltbelastung.

Bei Zugabe eines derartigen Produktes bis zu einer Menge von ca. 0,6 Gew.% zu Wasser stellt man nur eine geringfügige Viskositätserhöhung fest. Die Flüssigkeit bleibt voll pumpfähig und bei einem Übergang von reinem Wasser zu mit Quellkörpern versetztem Wasser bei einem Löscheinsatz wurde von der Mannschaft an der Spritze kein Unterschied in der Handhabung festgestellt. Bei höheren Zusätzen steigt die Viskosität sprunghaft an, und das freie Wasser, dessen Vorliegen das erfindungsgemäße wässrige System charakterisiert, nimmt rapide ab. Bis zu einer Viskosität von 100 mPa.s kann man von « Löschwasser sprechen, das wie reines Wasser gehandhabt werden kann.

Die Zugabe eines Netzmittels ist möglich und kann in speziellen Fällen, z. B. dem Löschen von Baumwollballen, von Nutzen sein.

Die Wirkung einer durch Zusatz der Quellkörper in einer Menge von 0,4 % zu Wasser hergestellten Löschwassers war - wie in Großversuchen festgestellt wurde - hervorragend : Bei einem Standard-Zimmerbrand wurde eine Verminderung der erforderlichen Löschwassermenge und der Löschzeit von 30 bis 35 % und eine Verminderung des vom Brandherd abfließenden Löschwassers um 85 % festgestellt. Bei einem Zusatz von 0,5 bis 0,6 % Quellkörper erhöht sich die Viskosität bereits erheblich, der Löscheinsatz kann aber noch wie gewohnt durchgeführt werden.

Die diskreten erfindungsgemäßen Gelteilchen haben nichts gemein mit den bekannten Verdickungsmitteln, die zur Erhöhung der Haftung des Wassers vorgeschlagen werden und die eine starke Viskositätserhöhung mit den damit verbundenen Nachteilen verursachen.

Durch die Einstellung des erfindungsgemäßen wässrigen Systems auf einen pH-Wert von 6-8 können Korrosionserscheinungen an benutzten Löscheinrichtungen und an zum Brandschutz besprühten Gegenständen vermieden werden.

Der Einsatz des erfindungsgemäßen wässrigen Systems als Löschwasser erfordert wegen der niedrigen Viskosität keine besonderen Pumpen bzw. Rohre. Bei der Bekämpfung von Waldbränden bzw. bei der Brandbekämpfung aus der Luft kann ebenfalls mit Hilfe herkömmlicher Geräte gearbeitet werden. Schließlich ist die Verwendung in Feuerlöschern vom Typ W und in SprinklerAnlagen möglich.

Bei der Verwendung des erfindungsgemäßen wässrigen Systems zur Brandbekämpfung verhindern die mitgeführten Gelteilchen das Eindringen des Wassers in das Brandgut nicht, zeigen jedoch im wesentlichen keine Neigung zum Abfließen und bleiben aufgrund eines eigenen Haftvermögens an den brandgefährdeten oder brennenden Objekten hängen und geben hier andererseits bei großer Hitzeentwicklung das in ihnen enthaltene Wasser ungehindert als Dampf frei, so daß das gesamte Löschwasser zur Kühlung und Dampfbildung zur Verfügung steht. Dadurch reduziert sich die benötigte Menge Löschflüssigkeit gegenüber herkömmlichen Mitteln wesentlich. Zusätzlich ergibt sich ein sehr wirksamer Schutz gegen das Vordringen des Brandes.

Bei der Bekämpfung von Bränden in Behältern ist die Kühlung der Behälterwand von Bedeutung. Mit dem erfindungsgemäßen wässrigen System ist es möglich, während des Löschvorgangs mit dem gleichen Rohr von Zeit zu Zeit die Behälterwand zu besprühen, wobei die anhaftenden Gelteilchen eine Dauerberieselung überflüssig machen und eine bessere Nutzung der Rohrkapazität erlauben. Durch die am abgelöschten Gut haftenden Gelteilchen wird die Gefahr des Wiederaufflackerns des Brandes verringert.

Die Zugabe der Quellkörper kann im Behälter eines Tanklöschfahrzeuges, eines « Wasserbombers •, oder in besonderen Mischbehältern geschehen, wobei während des Einstreuens und während einiger Minuten nach Beendigung des Einstreuens leicht gerührt oder mäßig umgepumpt wird. Die aufgequollenen Gelteilchen haften nicht aneinander. Sie setzen sich zwar während längerer Standzeiten geringfügig ab, können aber selbst nach Wochen problemlos umgepumpt bzw. aufgerührt werden, was jedoch normalerweise nicht erforderlich ist.

Die übliche Art der Anwendung der Erfindung ist das Verspritzen oder Versprühen des wässrigen Systems mit bereits gebildeten Gelteilchen. Eine unter Umständen zu bevorzugende Variante besteht darin, die Quellkörper kurz vor dem Strahlrohr in ungequollenem Zustand zuzugeben. Obwohl dann der Vorteil des höheren Haftungsvermögens der Gelteilchen zum Schutz von noch nicht von Feuer erfassten Gegenständen nicht genutzt wird, erreicht man doch sehr schnell einen wirksamen Schutz gegen Wasserschäden, da die nach kurzer Zeit gequollenen Quellkörper Fugen und Ritzen abdichten. Wenn einmal eine abdichtende Schicht aus dem Gel gebildet ist, kann, sofern dies sinnvoll erscheint, mit reinem Wasser weiter gearbeitet werden. Bei Waldbränden bleibt aufgrund des Haftvermögens ein Teil des Gels in den Bäumen hängen und bildet einen guten Schutz gegen das Überspringen des Brandes von einer Baumkrone zur anderen. Bei Etagenbränden bildet sich eine Wasserdecke, die ein Übergreifen des Brandes auf den Rest des Gebäudes verhindern kann.

Eine weitere erfindungsgemäße Verwendung besteht in der Herstellung von Feuerlöschdecken, die z. B. in Form von Überwürfen zur Fluchthilfe in brandgefährdeten Betrieben, Großgebäuden wie Hotels usw. bereitgehalten werden können. Derartige Feuerlöschdecken enthalten die Quellkörper im gequollenen Zustand und sind zur Vermeidung von Feuchtigkeitsverlusten, z. B. in eine Folie, eingeschweißt.

## Patentansprüche

1. Verwendung einer Dispersion aus einer wässrigen Phase und einer Phase aus durch Hydratation gequollenen Gelteilchen eines Durchmessers von 0,1 bis 3 mm aus einzelnen, wasserunlöslichen, polaren Makromolekülen von hochsaugaktiven Polymeren auf Basis von (Meth-) Acrylsäure, die so vernetzt sind, daß sie das 100- bis 200-fache ihres Gewichts an Wasser aufnehmen können, wobei die Gelteilchen in einer Menge von 0,1 bis 0,6 Gew.%, berechnet als Trockensubstanz und bezogen auf die wässrige Phase vorliegen, und das wässrige System eine Viskosität unter 100 mPa.s hat, als Löschwasser.

2. Verwendung einer Dispersion nach Anspruch 1, in der die wässrige Phase Natrium-, Kalium- oder Ammoniumionen enthält und die Makromoleküle ein polyanionisches Acrylsäurecopolymerisat sind, für den Zweck des Anspruchs 1.

3. Verwendung einer Dispersion nach Anspruch 1, in der 50 bis 80 Gew.%, vorzugsweise 60 bis 70 Gew.%, des gesamten Wassers in den Gelteilchen vorliegen, für den Zweck des Anspruchs 1.

4. Verwendung einer Dispersion nach Anspruch 1, die aktive Kieselsäure und/oder Silikate enthält, für den Zweck des Anspruchs 1.

5. Verwendung einer Dispersion nach einem der Ansprüche 1 bis 4 für den Zweck des Anspruchs 1, in Feuerlöschern oder Sprinkler-Anlagen.

6. Verwendung einer Dispersion nach einem der Ansprüche 1 bis 4 für den Zweck des Anspruchs 1 in Feuerlöschdecken und Fluchthilfe- überwürfen.

## Claims

1. The use as an extinguishing agent of a dispersion of an aqueous phase and a phase obtained by hydration of swollen gel particles of a diameter of 0.1 to 3 mm of individual, water- insoluble, polar macromolecules of highly absorptive polymers based on (meth) acrylic acids, which are so cross-linked that they can take up 100 to 200 times their weight of water, the gel particles being present in an amount of 0.1 to 0.6 weight per cent calculated as dry substance and based on the aqueous phase, and the aqueous system having a viscosity below 100 mPa.

2. The use of a dispersion according to Claim 1, in which the aqueous phase contains sodium, potassium or ammonium ions and the macromolecules are a polyanionic acrylic acid copolymer, for the purpose of Claim 1.

3. The use of a dispersion according to Claim 1, in which 50 to 80 weight per cent, preferably 60 to 70 weight per cent of the total water is present in the gel particles, for the purpose of Claim 1.

4. The use of a dispersion according to Claim 1, which contains active silica and/or silicate, for the purpose of Claim 1.

5. The use of a dispersion according to one of Claims 1 to 4 for the purpose of Claim 1, in fire- extinguishing or sprinkler installations.

6. The use of a dispersion according to one of Claims 1 to 4 for the purpose of Claim 1 in fire- extinguishing coatings and escape route linings.

## Revendications

1. Utilisation d'une dispersion formée d'une phase aqueuse et d'une phase de particules de gel, gonflées par hydratation, d'un diamètre de 0,1 à 3 mm, de macromolécules polaires individuelles, insolubles dans l'eau, de polymères de grande activité absorbante à base d'acide (méth-) acrylique, qui sont réticulées de façon_{'} telle qu'elles peuvent absorber 100 à 200 fois leur poids d'eau, les particules de gel étant présentes en une quantité de 0,1 à 0,6 % en poids, calculée en substance sèche et sur la base de la phase aqueuse, et le système aqueux a une viscosité inférieure à 100 MPa.s, comme eau d'extinction.

2. Utilisation d'une dispersion suivant la revendication 1, dans laquelle la phase aqueuse contient des ions sodium, potassium ou ammonium et les macromolécules consistent en un copolymérisat polyanionique d'acide acrylique, pour le but indiqué dans la revendication 1.

3. Utilisation d'une dispersion suivant la revendication 1, dans laquelle 50 à 80 % en poids, de préférence 60 à 70 % en poids de l'eau totale sont présents dans les particules de gel, pour le but indiqué dans la revendication 1.

4. Utilisation d'une dispersion suivant la revendication 1, qui contient de l'acide silicique et/ou des silicates actifs, pour le but indiqué dans la revendication 1.

5. Utilisation d'une dispersion suivant l'une des revendications 1 à 4 pour le but indiqué dans la revendication 1, dans des extincteurs d'incendie ou des installations à têtes automatiques d'extinction.

6. Utilisation d'une dispersion suivant l'une des revendications 1 à 4 pour le but indiqué dans la revendication 1, dans des couvertures d'extinction et des manteaux de secours.
